# DEMANDE DE BREVET EUROPEEN

(11) **EP 0 120 748 A1**
(43) Date de publication de la demande: **03.10.1984**
(21) Numéro de dépôt: 84400405.1
(22) Date de dépôt: 29.02.1984
(51) Int. Cl.: B02C 17/20, C22C 38/36

(54) **Barre de broyage à haute résistance et son procédé de fabrication**

(30) Priorité: 01.03.1983 FR 8303327
(71) Demandeur: ACIERIES THOME CROMBACK Société anonyme dite:, F-75008 Paris (FR)
(72) Inventeur: Thome, Michel, F-08700 Nouzonville (FR)
(74) Mandataire: Jolly, Jean-Pierre

(57) **Abrégé**

L'invention concerne une barre de broyage en métal ferreux, issue directement d'une coulée à solidification dirigée, caractérisée en ce qu'elle présente une structure de surface à grain fin et un coeur à structure dendritique orientée radialement, en ce qu'elle comprend, en % en poids, entre environ 1,1 et 3% de carbone, entre environ 3 et 30% de chrome, entre environ 0,3 et 1,5% de manganèse et entre environ 0,3 et 1% de silicium, et en ce qu'elle comporte au moins 10% en volume de carbures.

## Description

Pour le broyage de divers produits, on utilise une technique de broyage dans laquelle les corps broyants sont des barres longues (80 mm de diamètre par quelques mètres de longueur), disposées dans un broyeur cylindrique à peu près horizontalement.

Ces barres de broyage sont utilisées dans les broyages fins ou grossiers, à sec ou humide, et les produits obtenus sont éventuellement traités ensuite dans des broyeurs à boulets.

Bien des produits et des procédés ont été expérimentés comme barre de broyage, à commencer par des rails laminés rebutés, simplement coupés en longueur et utilisés en l'état.

On a ainsi utilisé des barres réalisées en matériaux laminés à partir d'une ébauche (lingot ou billette), ce qui oriente les fibres du métal en long,par la déformation du métal à chaud, sous la pression de cylindre ou de marteau de frappe. Les fibres du métal sont alors orientées très fortement dans le sens longitudinal de la barre (voir par exemple le brevet U.S. 3 170 641).

Ces matériaux,pour être facilement laminables,sont en acier faiblement allié,avec une teneur en carbone inférieure ou égale à 1, 1% pour, par exemple,un acier ,selon AISI 52100 ou 1095 avec plus ou moins de manganèse (Acier 50 MC 4 développé par la Société CREUSOT LOIRE).

Les barres sont brutes de laminage et dressage et, éventuellement, traitées selon des procédés qui conservent la rectitude de la barre (brevet U.S. 3 255 053 ; communication de la Société CREUSOT LOIRE au Congrès Abrasion de 1979). Le traitement consiste en une chauffe d'austénisation, suivie d'un refroidissement (trempe) pour obtenir une structure à peu près martensitique de 55 à 60 RC. On a également utilisé des barres bimétalliques, dont le noyau est en acier doux et la surface en acier dur.

Tous ces matériaux utilisés sont laminables à un coût raisonnable ce sont donc des matériaux à teneur limitée en carbone et en alliage.Cependant,pour cette raison, leur usure est élevée, du fait d'une quantité insuffisante de carbure et d'alliage pour résister à la corrosion.

La présente invention vise à proposer des barres de broyage en un matériau suffisamment chargé en carbone et en alliage pour produire des quantités et types de carbures procurant une résistance satisfaisante à l'usure.

L'invention vise également à proposer un procédé de fabrication de telles barres ne faisant pas intervenir de laminage.

A cet effet, l'invention a pour objet une barre de broyage en métal ferreux, issue directement de coulée à solidification dirigée, caractérisée en ce qu'elle présente une structure de surface à grain fin et un coeur à structure dendritique orientée radialement, et en ce qu'elle comprend, en % en poids, entre environ 1,1 et 3 % de carbone, entre environ 3 et 30 % de chrome, entre environ 0,3 et 1,5 % de manganèse et entre environ 0,3 et 1 % de silicium.

Suivant les applications envisagées pour ces barres, elles pourront en outre contenir, en % en poids, de 0 à 1 % de cuivre, de 0 à 5 % de nickel, de 0 à 1 % de molybdène, de O à 1 % de titane, de 0 à 0,5 % de bore, de O à 2 % de vanadium et de O à 2 % de tungstène.

Ces barres contiendront au moins 10 % en volume de carbures.

L'invention a également pour objet un procédé de fabrication d'une telle barre de broyage, caractérisé en ce qu'on la réalise par coulée continue d'un métal ferreux de composition convenable, avec solidification dirigée, à l'exclusion de toute phase de laminage.

Du fait de ce procédé, contrairement aux barres de la technique antérieure, les barres de broyage conformes à la présente invention ne présentent pas de fibres orientées dans le sens longitudinal, c'est-à-dire parallèlement à l'axe de la barre.

Il est bien connu quepour améliorer les performances d'usure et de résistance à la corrosion, cette structure devra être de plus en plus fine en allant du coeur vers la surface de la barre. En effet, les barres de broyage sont soumises à une usure et une corrosion à partir de leur surface, jusqu'à ce qu'elles atteignent un certain diamètre, où elles sont éliminées. Il est alors préférable qu'elles cassent en petits morceaux,plutôt que de fléchir et s'entremêler avec les autres barres. De ce fait, la structure interne devra, de préférence, être grossière, sensible à la casse.

Les barres de broyage connues dans la technique présentent deux types de structure :
1) Brutes de laminage structure perlitique, avec un grain identique sur toute la section.
2) Laminées avec traitement : structure martensitique en surface, avec un grain fin ; structure perlitique à coeur,avec conservation du grain du laminage initial.

Ces barres connues, en acier faiblement alliée avec une teneur en carbone inférieure ou égale à 1,1 %,sont conçues pour avoir une couche externe résistante à l'usure et un noyau interne doux et résilient, afin d'assurer le meilleur compromis entre résistance à l'usure et fragilité. Elles n'ont pas,pour ce faire,une trempabilité suffisante pour être martensitiques à coeur pour un diamètre de 80 à 100 mm.

Le but de la présente invention est de proposer une barre de broyage dont les caractéristiques sont bien supérieures, grâce à l'emploi d'un matériau différent et du fait d'une structure particulière obtenue par un procédé originale

Ainsi qu'il a été indiqué ci-dessus, une telle barre de broyage est réalisée en un acier présentant une forte teneur en carbone et un pourcentage élevé de carbure.

Le Tableau 1 ci-après compare différents types de barres de broyage connues dans la technique et celles conformes à l'invention.

La barre objet de l'invention a, en surface, une structure à grain homogène non orienté dans le sens longitudinal ; ce n'est pas une structure laminée avec étirement des fibres, allongement d'inclusion, ligne possible, c'est une structure propre issue du procédé. Avec une teneur en carbone supérieure ou égale à 1,2 % en poids, cette structure comporte un fort pourcentage de carbure du type M₃C, M₇C₃, M₂₃ C₆ suivant le type d'alliage, M désignant un composé fer-alliage.

La structure interne de la barre objet de l'invention présente une orientation perpendiculaire à la surface cylindrique, en forme de dendrite. De ce fait, la dureté des carbures orientés dans ce sens est supérieure à leur dureté latérale ; la micro-dureté de la surface de la barre restera donc élevée même après réduction du diamètre par l'abrasion.

D'autre part, la structure en dendrite radiale assure une fragilité suffisante du métal pour entraîner sa casse en morceaux en dessous d'un'certain diamètre de la barre.

La barre conforme à l'invention a donc,en surface, sur une certaine épaisseur, une structure à grain fin, tandis que son coeur est à structure dendritique radiale.

En fonction des applications à un broyage sec, humide, plus ou moins acide et plus ou moins abrasif, différentes constitutions pourront être retenues : austénitique, martensitique ou bainitique, avec des duretés et des constitutions de matrices et de carbures variables.

Une telle barre ne peut être réalisée que par le procédé conforme à l'invention , que l'on va maintenant décrire plus en détail.

Il est nécessaire d'utiliser un procédé d'un coût économique donnant directement la barre objet de l'invention, car elle ne peut être laminée économiquement. Par ailleurs, un laminage, même coûteux, détruirait la structure favorable aux caractéristiques de résistance à l'usure.

On doit éliminer également la fabrication de la barre par compactage de poudre frittée, procédé coûteux et qui donne une structure homogène dans toutes les directions sans avantage particulier.

La barre selon l'invention est réalisée par coulée continue horizontale, en diamètre final de 50 à 100 mm et à la longueur nécessaire, de 2 à 6 m et plus. La solidification dirigée et la formation de la structure fine eh surface et dendritique à coeur sont obtenues par des réglages appropriés des conditions d'extraction de la barre de la lingotière de production, soit selon un pas compris entre 1 et 50 mm ou un ratio P/D (longueur du pas rapportée au diamètre de la barre) de 5/100 à 5/10.

Après solidification, on procède au refroidissement contrôlé de la barre pour obtenir la matrice et la morphologie des carbures désirées.Ce refroidissement peut être un cycle thermique descente en température,puis remontée, suivie d'un palier et refroidissement. De cette manière, le procédé conforme à l'invention fournit un produit directement utilisable dans les broyeurs ordinaires. Dans certains cas particuliers, il pourra être procédé à un traitement thermique additionnel ou complémentaire.

En cas de sollicitation de choc particulièrement élevée dans les broyeurs de très forte puissance, ou de diamètre important du broyeur,les barresde broyage ne doivent présenter aucun défaut de surface, ligne de fissure, etc... Ces défauts bien connus dans l'état de la technique, sont généralement liés au procédé de laminage et aux ségrégations possibles dus au lingot ou à la billette d'ébauche.

La barre faisant l'objet de l'invention ne comporte pas de défauts de cette sorte. Cependant, compte tenu de l'alliage constitutif de la barre et de son procédé de fabrication, il peut y avoir des calamines adhérentes, des reliefs de surface ou des microségrégations de surface sur le produit. Pour éliminer les concentrations possibles de contrainte sous les efforts et les zones de fragilité potentielle prématurées, on procèdera si nécessaire à la régénération de l'état de cette surface par l'un des moyens suivants.

Il a déjà été proposé de procéder à l'élimination d'une couche superficielle, par meulage et usinage avec enlèvement de matière, mais une telle solution est coûteuse. Selon l'invention, il est préférable d'avoir recours à des moyens qui transforment localement la surface pour la régénérer -sur barre chaude ou froide- par refusion, plasma, laser ou induction à haute fréquence. Une autre solution peut consister à écraser les micro- reliefs et les ségrégations locales de surface engendrées par la coulée continue horizontale. A cet effet, on peut grenailler ou marteler la surface par des dispositifs circulaires au défilé.

Dans une forme de mise en oeuvre préférée de l'invention, la barre de broyage est réalisée en métal ferreux présentant l'analyse suivante, en % en poids :
- carbone : 1,4 à 1,6 %,
- chrome : 11 à 12 %,
- molybdène : 0,4 à 0,6 %,
- vanadium : 0,3 à 0,5 %,
- silicium : 0,5 à 0,7 %,
- manganèse : 0,5 à 0,8 %.

Cette barre a dans l'ensemble un diamètre de 80 mm et est obtenue par coulée continue horizontale dans une machine à paramètre d'extraction contrôlée donnant un pas de 10 mm.

Le refroidissement de la barre entre 1180°C de température à la sortie de la lingotière et 400°C, se fera en 30 minutes. La barre est tronçonnée en ligne à chaud à une longueur de 3,10 m.

Une telle barre conforme à l'invention a une dureté de 40 RC. Sa structure de surface est austénitique et présente une couche à grain fin sur une épaisseur de 5 mm. Le coeur de la barre a une dureté de 32 RC et sa structure est dendritique.

Une telle barre,tombant d'une hauteur de 4 m sur un appui rigide en son milieune casse pas.

Un lot de telles barres a été essayé dans un broyeur de 2 m de diamètre utilisé pour broyer du minerai d'uranium.

Les usures relevées par comparaison avec un acier traité en surface ont été les suivantes (en microns par heure), au cours de deux mesures 1 et 2 successives :

Les barres selon l'invention présentent donc une résistance à l'usure très supérieure aux barres usuelles.

## Revendications

1.- Barre de broyage en métal ferreux, issue directement d'une coulée à solidification dirigée, caractérisée en ce qu'elle présente une structure de surface à grain fin et un coeur à structure dendritique orientée radialement, en ce qu'elle comprend, en % en poids, entre environ 1,1 et 3 % de carbone, entre environ 3 et 30 % de chrome, entre environ 0,3 et 1,5% de manganèse et entre environ 0,3 et 1 % de silicium, et en ce qu'elle comporte au moins 10 % en volume de carbures..

2.- Barre de broyage selon la revendication 1, caractérisée en ce qu'elle contient en outre, en % en poids, de O à 1 % de cuivre, de O à 5 % de nickel, de 0 à 1 % de molybdène, de O à 1 % de titane, de 0 à 0,5% de bore, de O à 2 % de vanadium et de O à 2 % de tungstène.

3.- Barre de broyage selon la revendication 2, caractérisée en ce qu'elle contient, en % en poids, de 1,4 à 1,6 % de carbone, de 11 à 12 % en poids de chrome, de 0,4 à 0,6 % de molybdène, de 0,3 à 0,5 % de vanadium, de 0,5 à 0,7 % de silicium, et de 0,5 à 0,8 % de manganèse.

4.- Procédé de fabrication d'une barre de broyage selon l'une des revendications 1 à 3, caractérisé en ce qu'on la réalise par coulée continue d'un métal ferreux de la composition convenable, avec solidification dirigée, à l'exclusion de toute phase de laminage.

5.- Procédé selon la revendication 4, caractérisé en ce que la phase de solidification dirigée est suivie d'un refroidissement contrôlé en vue d'obtenir le type de matrice et de carbures désirés.

6.- Procédé selon la revendication 5, caractérisé en ce que la phase de refroidissement est constituée par un cycle thermique comprenant une descente en température suivie d'une remontée et d'un palier de température, puis d'un refroidissement.

7.- Procédé selon l'une des revendications 5 et 6, caractérisé en ce que la phase de refroidissement contrôlée est suivie d'un traitement de régénération de l'état de surface de la barre.
